# EUROPÄISCHE PATENTSCHRIFT

(11) **EP 1 101 840 B1**
(45) Veröffentlichungstag und Bekanntmachung des Hinweises auf die Patenterteilung: **14.04.2010**
(21) Anmeldenummer: 00124068.8
(22) Anmeldetag: 06.11.2000
(51) Int. Cl.: C25F 3/16

(54) **Verfahren zur Herstellung von Edelstahlbändern mit verbesserten Oberflächeneigenschaften**
Process for manufacturing stainless steel strips with improved surface characteristics
Procédé de fabrication de bandes en acier inoxydable présentant une caractéristique de surface améliorée

(30) Priorität: 18.11.1999 AT 194999
(43) Veröffentlichungstag der Anmeldung: 23.05.2001
(73) Patentinhaber: Andritz AG, 8045 Graz (AT)
(72) Erfinder: Starcevic, Jovan, Dipl.-Ing. Dr., 1230 Wien (AT)
(74) Vertreter: Schweinzer, Friedrich

(56) Entgegenhaltungen:
- EP-A- 0 367 112
- US-A- 4 450 058
- DATABASE WPI Section Ch, Week 199315 Derwent Publications Ltd., London, GB; Class L03, AN 1993-121836 XP002163548 & JP 05 059600 A (SANAI SEKIYU KK), 9. März 1993 (1993-03-09)
- DATABASE WPI Section Ch, Week 199832 Derwent Publications Ltd., London, GB; Class M11, AN 1998-371334 XP002163549 & JP 10 147900 A (KAWASAKI STEEL CORP), 2. Juni 1998 (1998-06-02)
- DATABASE WPI Section Ch, Week 199441 Derwent Publications Ltd., London, GB; Class M14, AN 1994-330575 XP002163550 & JP 06 257000 A (KAWASAKI STEEL CORP), 13. September 1994 (1994-09-13)

## Beschreibung

Die Erfindung betrifft ein Verfahren zur Herstellung von Edelstahlbändem mit verbesserten Oberflächeneigenschaften.

Grundsätzlich besteht eine Blankglühanlage aus einem Blankglühofen und einer vorgeschalteten Entfettung. Der Ofen wird mit einer Wasserstoffatmosphäre betrieben so daß bei den hohen Glühtemperaturen keine Verzunderung des Bandes stattfinden kann. In der Ofenatmosphäre ist jedoch, in Spuren, auch Sauerstoff vorhanden. Je nach der Höhe des Taupunktes bilden sich Oxidschichten am Band. Besonders während der Inbetriebnahme, kann es vorkommen, daß höhere Sauerstoffkonzentrationen vorliegen so daß die Oxidbildung so intensiv wird, daß sie durch Anlauffarben sichtbar wird. Für die Behebung solcher Probleme wurden viele Blankglühanlagen mit einer elektrochemischen Salpetersäure-Behandlung im Auslaufteil ausgestattet. Der Erfolg der Behandlung ist jedoch nicht genau quantifizierbar - manchmal hat das Band nach der Behandlung noch stärkere Anlauffarben. Tatsache ist, daß die meisten neuen Blankglühanlagen ohne diese elektrochemische Salpetersäure Nachbehandlung geplant und gebaut werden. Das liegt vor allem daran, daß die Ofenatmosphäre wesentlich besser kontrolliert wird und der Taupunkt nicht mehr in dem Ausmaß wie früher schwankt.

Der Vorteil einer Blankglühanlage ist es, daß die erzielbaren Oberflächenquaiitäten sehr hohe Glanzwerte und sehr geringe Rauhigkeitswerte auf aufweisen. Der Nachteil jedoch ist, daß im Vergleich zu einem konventionell hergestellten, geglühten und gebeizten, Edelstahlkaltband das auf der Blankglühanlage hergestellte Material eine andere Oberflächenzusammensetzung aufweist, welche die nachfolgenden mechanischen Weiterverarbeitungsschritte nachteilig beeinflußt:
- Streckrichten
- Dressieren
- Stanzen
- Tiefziehen

Das BA-Material (Material nach einem Blankglühofen - "bright annealing") kann immer wieder große Schwierigkeiten bereiten, wenn es zur Planheitsverbesserung auf der Streckbiegerichtmaschine gefahren wird.
Es kann zur Belegung der Walzen durch Ablagerungen aus der Bandoberfläche kommen und es können Mikrorisse in der Bandoberfläche entstehen welche nachteilig den Glanzgrad beeinflussen.
Beim Dressieren ergeben sich durch die harten Partikel, die sich an der Oberfläche des BA-Materials befinden, wesentlich kürzere Standzeiten der Arbeitsrollen.
Die gleiche Problematik der kürzeren Standzeiten der Werkzeuge ist gegeben beim Stanzen und Tiefziehen des BA-Materials. Weiters können die modernen Stanzmaschinen, welche bis zu 1000 Stanzungen pro Minute schaffen können, mit dem BA-Material oft die Produktivität nicht erreichen.
Bei dem Tiefziehverfahren ist oft die Präzision nicht gegeben, wenn das Material verschiedene Reibungswerte an der Oberfläche aufweist.
Verschiedenste Verfahren zur Oberflächenverbesserung sind bereits bekannt. So beschreibt die JP-A-05059600 ein Verfahren zum Elektropolieren der inneren Oberfläche von Rohren, wobei eine flexible Elektrode vorgesehen ist. Über den Elektrolyten, Stromstärken etc. wird nichts ausgesagt. Die JP-A-10147900 beschreibt das Beizen mit Salpetersäure, wobei eine milchige Oberfläche erzeugt wird. In der JP-A-06257000 wird die Herstellung eines Stahls beschrieben, der einer Behandlung in Neutralelektrolyt und abschließend in Salpetersäure unterworfen wird. Die EP-A-0367112 schließlich beschreibt ein Verfahren bei dem niedrigste Stromstärken eingesetzt werden.
Ziel der Erfindung ist es daher ein Verfahren zu schaffen, bei dem die nachfolgenden mechanischen Behandlungsschritte wesentlich erleichtert werden und eine wesentlich bessere Verarbeitbarkeit mit längeren Werkzeugstandzeiten gegeben ist.
Bei der Erfindung wird daher das Edelstahlband erst einem Blankglühprozeß und anschließend einer elektrochemischen Beizbehandlung bei Stromdichten von 5 A/dm2 bis zu 200 A/dm² unterworfen, wobei die elektrochemische Behandlung in sulfathältigem (SO₄²⁻) Elektrolyt und die Behandlung mit Ladungsdichten zwischen 100 C/dm² und 3000 C/dm2 erfolgt, wobei als Elektrolyt Schwefelsäure (H₂SO₄) mit einer Konzentration an freier Säure von mindestens 5 g/l eingesetzt und das Redox-Potential durch Zugabe von Substanzen zur Veränderung des Redox-Potentiales, vorzugsweise durch Chromationen (Cr⁶⁺), auf etwa 860 mV eingestellt wird. Der Vorteil höherer Stromdichten liegt vor allem darin, daß die Bandoberfläche elektrochemisch poliert wird und daß sich höhere Potentiale auf der Bandoberfläche einstellen und dadurch der Reinigungseffekt gesteigert wird. Der Vorteil der Behandlung mit Schwefelsäure besteht darin, daß die Reinigung der Bandoberfläche von den harten Ablagerungen im Hinblick auf Abtragsrate und Rauhigkeit zum gewünschten Glanzgrad optimiert werden kann und das Anodenmaterial kein wesentliches Problem darstellt (Blei od Si-Guss). Gegenüber dem reinen Schwefelsäureelektrolyt ergibt sich hierbei der Vorteil der hohen Abtragsraten, wobei gleichzeitig die Glanzwerte wesentlich weniger herabgesetzt werden.
Eine vorteilhafte Ausgestaltung der Erfindung ist dadurch gekennzeichnet, daß die Temperatur zwischen 20 und 95 °C, vorzugsweise etwa 50 °C, beträgt. Der Vorteil, der sich bei einer genauen Temperatureinstellung ergibt, liegt darin, daß dadurch zwischen höheren Abtragraten und dem Elektropoliereffekt die jeweilige Elektrolytlösung eingestellt werden kann.
Eine günstige Weiterbildung der Erfindung ist dadurch gekennzeichnet, daß die Behandlung mit Ladungsdichten etwa 350 C/dm², beträgt. Bei Elektrolyteinstellungen, wie z.B. pH=7 und Stromdichten bei etwa 50A/dm² überwiegt der Elektropoliereffekt. Je länger die Behandlung ist, d.h. je größer die Ladungsdichte ist, mit der das Band behandelt wurde, ergeben sich zunehmend höhere Glanzgrade. Die extrem hohen Ladungsdichten bringen den Vorteil, daß relativ schlechtes BA-Material von der Oberflächencharakteristik her (=Glanzgrad) aufgewertet werden kann.
Eine vorteilhafte Ausgestaltung der Erfindung ist dadurch gekennzeichnet, daß die Stromdichte zwischen 5 und 100 A/dm², vorzugsweise etwa 40 A/dm², beträgt.

Im Rahmen der Versuche für das Beizen von Edelstahl mit dem elektrochemischen Beizverfahren wurde auch versucht das BA Material auf diese Art zu behandeln. Dabei wurden auch verschiedene Elektrolyte unter verschiedenen Betriebsbedingungen getestet. Die wichtigsten Daten für die einzelnen Elektrolyte sind in den folgenden Versuchsbeispielen zusammengefaßt.
Nachdem bei den BA - Materialqualitäten die Oberflächeneigenschaften (Glanzgrad, Farbe) oft im Vordergrund stehen wurden Untersuchungen durchgeführt um festzustellen, in wieweit die Glanzgrade (Rauhigkeit) mit verschiedenen Elektrolyteinstellungen (pH-Wert, Temperatur, Redoxpotential) beeinflußbar sind.

### Ausführungsbeispiele:

Versuch 1:
   BA Material (nach einem Blankglühofen) wurde mit Schwefelsäureelektrolyt (H₂SO₄ = 50g/l; Fe²⁺= 7 g/l, Fe³⁺= 7g/l, T=70°C, Redoxpotential=480mV) behandelt. Die Glanzwerte bei 60° sind, nach einer Behandlung mit bis zu 1000 C/dm², von 400 bis auf 330 gefallen.
   Die Glanzmessung wurde mit dem Glanzmeßgerät: REFO 3-D (Reflektometer von der Fa. Dr. Lange) durchgeführt.
   Es wurde der M-Modus eingesetzt und das Gerät mit dem Metallstandard gemäß ISO 7668 kalibriert. Die Glanzmessungen wurden bei einem Meßwinkel von 60° durchgeführt. Vor jeder Meßserie wurde das Glanzmeßgerät auf dem Standard Metall (Typ Nr.: LZM155) kalibriert.
   Die Metallstandards werden bei der Bundesanstalt für Material - Prüfung (BAM) in Berlin gemäß ISO 7668 gegen einen Quarzkeil kalibriert (20° ca. 1900, 60° ca. 800, 85° ca. 150).
   Das Redoxpotential wurde gegenüber einer Wasserstoffelektrode gemessen.
Versuch 2:
   BA Material wurde mit Redox-Elektrolyt (H₂SO₄ = 50g/l, Fe³⁺=14g/l, Cr⁶⁺=1g/l, Redoxpotential=860mV) behandelt. Die Glanzwerte bei 60° sind, nach einer Behandlung mit bis zu 1000 C/dm², von 400 bis auf 370 gefallen.

Nach diesen positiven Vorversuchen wurden auf der Versuchsanlage mehrere Bunde des blankgeglühten Materials elektrochemisch behandelt. Mit dem so produzierten Material (ca. 10 t) wurden anschließend zwei Tests durchgeführt. Der erste war ein Versuch auf der Streckbiegerichtmaschine. Hier wurde bestätigt, was die Oberflächenanalysen schon angedeutet hatten - es waren durch das weichere Material die Walzen kaum beschädigt und es konnten auch keinerlei Beschädigungen der Bandoberfläche durch sog. "Mikrokratzer" festgestellt werden. Als zweiter Versuch wurde die Auswirkung der neuen elektrochemischen Behandlung auf die Standzeit der Tiefziehwerkzeuge untersucht. Erwartungsgemäß stellte sich dabei heraus, daß die Standzeit durch die Behandlung günstig beeinflußt wird.
Die Fotos Fig. 1a und 1b zeigen REM-(Rasterelektronenmikroskop) Aufnahmen mit 1.000 facher Vergrößerung unbehandelt (Fig. 1a) und behandelt (Fig. 1b), wobei die Behandlung mit 70 A/dm², einer Temperatur von 85 °C und einer Beladungsdichte von 500 C/dm² erfolgte.
Die Fotos Fig. 2a und 2b zeigen analoge Aufnahmen bei 15.000 facher Vergrößerung. Deutlich ist erkennbar, daß die Partikel auf der Bandoberfläche nach der Behandlung nicht mehr vorhanden sind.

Bei allen Versuchen wurden die Tiefzieheigenschaften verbessert. Bei den etwas angerauhten Proben (Versuch 1 und 2) wurde ein zusätzlicher Effekt durch verbesserte Ölhaftung erzielt.

Damit wird ein Verfahren verwirklicht, welches ermöglicht, einerseits die chemische Zusammensetzung und andererseits die physikalischen Eigenschaften der Bandoberfläche des BA-Materials so zu beeinflussen, daß die nachfolgenden mechanischen Behandlungsschritte wesentlich erleichtert werden und eine wesentlich bessere Verarbeitbarkeit mit längeren Werkzeugstandzeiten gegeben ist.

## Patentansprüche

1. Verfahren zur Herstellung von Edelstahlbändern mit verbesserten Oberflächeneigenschaften, wobei das Edelstahlband erst einem Blankglühprozeß und anschließend einer elektrochemischen Beizbehandlung bei Stromdichten von 5 A/dm2 bis zu 200 A/dm² unterworfen wird, wobei die elektrochemische Behandlung in sulfathältigem SO₄²⁻ Elektrolyt und die Behandlung mit Ladungsdichten zwischen 100 C/dm² und 3000 C/dm² erfolgt, **dadurch gekennzeichnet, daß** als Elektrolyt Schwefelsäure H₂SO₄ mit einer Konzentration an freier Säure von mindestens 5 g/l eingesetzt und das Redox-Potential durch Zugabe von Substanzen zur Veränderung des Redox-Potentiales, vorzugsweise durch Chromationen Cr⁶⁺, auf etwa 860 mV eingestellt wird.

2. Verfahren nach Anspruch 1, **dadurch gekennzeichnet, daß** die Temperatur zwischen 20 °C und 95 °C, vorzugsweise etwa 50 °C, beträgt.

3. Verfahren nach Anspruch 1, **dadurch gekennzeichnet, daß** die Behandlung mit Ladungsdichten von etwa 350 C/dm² erfolgt.

4. Verfahren nach Anspruch 1, **dadurch gekennzeichnet, daß** die Stromdichte zwischen 5 und 100 A/dm², vorzugsweise etwa 40 A/dm², beträgt.

## Claims

1. Process for producing stainless steel strip with improved surface properties, where the stainless steel first undergoes a bright-annealing process, followed by an electro-chemical pickling stage at current densities of 5 A/dm² up to 200 A/dm², where the electro-chemical treatment takes place in electrolyte containing sulphate (SO₄²⁻) and the treatment is performed with charge densities between 100 C/dm² and 3000 C/dm², **characterised by** sulphuric acid (H₂SO₄) with a free acids concentration of at least 5 g/l being used as electrolyte and the redox potential being set at approximately 860 mV by adding substances to change the redox potential, preferably using chromate ions (Cr⁶⁺).

2. Process according to Claim 1, **characterised by** the temperature being between 20°C and 95°C, preferably approximately 50°C.

3. Process according to Claim 1, **characterised by** the treatment taking place with charge densities of approximately 350 C/dm².

4. Process according to Claim 1, **characterised by** the current density being between 5 and 100 A/dm², preferably approximately 40 A/dm².

## Revendications

1. Procédé de production de bandes en acier inox à caractéristiques de surface améliorées, où l'acier est d'abord recuit blanc, suivi d'un étage de décapage électrochimique à des densités de courant allant de 5 A/dm² à 200 A/dm², où le traitement électrochimique a lieu dans un électrolyte contenant du sulfate (SO₄²⁻) et le traitement se fait à des densités de charge entre 100 C/dm² et 3000 C/dm², **caractérisé en ce que** de l'acide sulfurique (H₂SO₄) à concentration d'acides libres d'au moins 5 g/l est utilisé en tant qu'électrolyte et que le potentiel redox est ajusté à environ 860 mV en ajoutant des substances en vue du changement du potentiel redox, préférablement par des ions chromatiques (Cr⁶⁺).

2. Procédé selon la revendication 1, **caractérisé en ce que** la température se situe entre 20°C et 95°C, préférablement à environ 50°C.

3. Procédé selon la revendication 1, **caractérisé en ce que** le traitement a lieu à des densités de charge d'environ 350 C/dm².

4. Procédé selon la revendication 1, **caractérisé en ce que** la densité de courant se situe entre 5 et 100 A/dm², préférablement à environ 40 A/dm².
